# EUROPÄISCHE PATENTSCHRIFT

(11) **EP 2 452 827 B1**
(45) Veröffentlichungstag und Bekanntmachung des Hinweises auf die Patenterteilung: **21.01.2015**
(21) Anmeldenummer: 10191407.5
(22) Anmeldetag: 16.11.2010
(51) Int. Cl.: B43K 19/14, B43K 19/16, B43K 23/008, B41M 5/00

(54) **Verfahren zur Beschichtung der Oberfläche eines Stiftes und Stift mit einer Oberflächenbeschichtung**
Method for coating the surface of a pin and pin with a surface coating
Procédé de détermination de la surface d'un crayon et crayon doté d'un revêtement de surface

(43) Veröffentlichungstag der Anmeldung: 16.05.2012
(73) Patentinhaber: Faber- Castell AG, 90546 Stein (DE)
(72) Erfinder: Lugert, Gerhard, Dr., 90431 Nürnberg (DE); Beck, Udo, 90461 Nürnberg (DE); Oetter, Walter, 90547 Stein (DE)
(74) Vertreter: Meissner, Bolte & Partner GbR

(56) Entgegenhaltungen:
- EP-A1- 1 700 713
- EP-A1- 2 248 675
- DE-U1-202005 018 274

## Beschreibung

Die Erfindung betrifft ein Verfahren zur Beschichtung der Oberfläche eines Stiftes und einen Stift mit einer Oberflächenbeschichtung. Oberflächen von Stiften, etwa Stifte für Schreib-, Mal- und Zeichenzwecke sowie kosmetische Stifte, werden vielfach mit einer Lackbeschichtung, beispielsweise durch Sprühen oder Tauchen, versehen. Für eine optisch ansprechende Oberfläche eines Gegenstands sind meist weitere Maßnahmen zur Oberflächengestaltung erforderlich. Auch kommt es häufig vor, dass eine Beschichtung besondere haptische Eigenschaften, beispielsweise eine erhöhte Griffigkeit aufweisen soll. Das Aufbringen einer zusammenhängenden, die Griffigkeit erhöhenden Beschichtung bereitet in der Regel keine besonderen Schwierigkeiten. Anders ist dies, wenn die Griffigkeit der Oberfläche durch aus dieser vorstehende Flächenbereiche der Beschichtung, beispielsweise erhabene Strukturen aus rutschfesten Massen in Form von Noppen, Rippen oder dergleichen erreicht werden soll.

Bei einem aus EP 1700713 B1 bekannten Verfahren wird auf die Oberfläche eines Stiftes eine Beschichtung aufgebracht, in der thermisch expandierbare Partikel enthalten sind, wobei ein Teilflächenbereich der Beschichtung erwärmt und dabei zumindest ein Teil der Partikel zur Expansion gebracht wird, wodurch die Teilflächenbereiche als erhabene Strukturen aus der Beschichtung hervorstehen. Die erhabenen Bereiche verbessern die Griffigkeit des Stiftes und bieten die Möglichkeit, den Stift auch in optischer Hinsicht zu gestalten. Sie weisen jedoch die gleiche Färbung auf wie die nicht expandierten Bereiche der Beschichtung, so dass sie sich von diesen optisch nicht deutlich unterscheiden.

Davon ausgehend ist es die Aufgabe der Erfindung, ein Verfahren vorzuschlagen, mit dem sich auf technisch einfache Weise auf Stiften qualitativ hochwertige, optisch und haptisch ansprechende Beschichtungen mit erhabenen Bereichen der eingangs genannten Art herstellen lassen, welche eine andere Farbe aufweisen als nicht erhabene Bereiche der Beschichtung. Aufgabe ist es außerdem einen Stift mit einer derartigen Beschichtung vorzuschlagen.

Diese Aufgaben werden durch ein Verfahren nach Anspruch 1 bzw. einen Stift nach Anspruch 16 gelöst. Bei dem erfindungsgemäßen Verfahren wird zumindest auf einen Teil der Stiftoberfläche eine Beschichtung aufgebracht, in der thermisch expandierbare Partikel enthalten sind. Ein Teilflächenbereich der Beschichtung wird mit einer eine Trägerschicht und eine der Beschichtung zugewandte, ein bei der Expansionstemperatur erweichendes thermoplastisches Polymer und eine wenigstens ein Farbmittel enthaltende Transferschicht 15 aufweisenden Transferfolie überdeckt und mit Hilfe einer durch die Transferfolie hindurch erfolgenden Wärmezufuhr zumindest auf die Expansionstemperatur der Partikel erhitzt, wodurch der Teilflächenbereich aufgrund der Expansion der Partikel als erhabene Struktur aus der Beschichtung hervortritt und ein Teil der Transferschicht auf die erhabene Struktur übertragen wird.

Vorteilhaft bei dieser Vorgehensweise ist zunächst, dass das Anfärben der erhabenen Strukturen in einem Arbeitsgang im Zuge der Expansion der entsprechenden Teilflächenbereiche erfolgen kann, so dass zusätzliche Arbeitsschritte und dazu erforderliche Vorbereitungen nicht erforderlich sind. Vorteilhaft ist weiterhin, dass sich die erhabenen Strukturen mit hoher Genauigkeit einfärben lassen. An der von der Transferfolie beim Expansionsvorgang beaufschlagten Oberfläche der Teilflächenbereiche bzw. der erhabenen Strukturen bleibt nur ein der Größe der Kontaktfläche des erhitzten Körpers entsprechender thermoplastisch erweichter Teil der Transferschicht haften, der wiederum exakt der Größe und Form der erhabenen Strukturen entspricht. Diese heben sich, auch wenn sie filigrane Muster auf dem Stift bilden, stets mit scharfkantiger Außenkontur von den nicht expandierten Flächenbereichen der Beschichtung ab. Bei einer nachträglichen Einfärbung der expandierten Flächenbereiche durch Bedrucken wäre dies allenfalls mit einem erheblichen verfahrenstechnischen Aufwand möglich. So führt eine ungenaue Ausrichtung des Stifts relativ zur Druckeinrichtung und eine unterschiedliche Höhe der expandierten Strukturen zu einem ungenauen und unsauberen Erscheinungsbild. Bei der Expansion der Teilflächenbereiche der Beschichtung vergrößert sich deren Volumen, wodurch sich eine Relativbewegung zwischen deren Oberfläche und der Transferschicht ergibt. Im Moment der Expansion ist die thermoplastisch eingestellte Transferschicht jedoch erweicht, so dass sie die genannte Relativbewegung kompensieren kann. Im Gegensatz dazu können handelsübliche Heißprägefolien (z.B. Firma Kurz, Nürnberg) diese Relativbewegungen nur schlecht kompensieren und zeigen Rissbildung bzw. Haftungsprobleme. Nach Entfernen des erhitzten Körpers kühlt sich die Transferschicht schnell ab, wobei sie fest und spannungsfrei an den erhabenen Strukturen haften bleibt. Die Haftung wird wesentlich durch das beim Expansionsprozess thermoplastisch erweichte Polymer der Transferschicht gewährleistet, so dass man diesbezüglich bei der Auswahl der anderen Bestandteile der Transferschicht, insbesondere auch des Farbmittels, frei ist. Die Dicke der Transferschicht ist ebenfalls frei wählbar, wobei zur Erhaltung der Haptik der erhabenen Strukturen möglichst dünne Transferschichten vorteilhaft sind.

Vorteilhaft ist weiterhin, dass die Haptik der erhabenen Bereiche durch die Farbschicht nur sehr wenig beeinflusst wird. Entscheidend für die Haptik ist die Oberflächenstruktur, die fühlbare Erhebungen gewisser Größe aufweisen muss, um einen für die Finger angenehmen Griff zu erzielen. Die nach dem Expandieren aus der Oberfläche ragenden Oberflächen, etwa die Kugeloberflächen von Mikrohohlkugeln, liegen in diesem Bereich. Es sind Soft-Touch, bzw. samtartige Oberflächen möglich. Nimmt man zur Farbgebung konventionelle Heißprägefolien, liegt die von der Folie auf die Stiftoberfläche übertragene Farbschicht oben auf der Oberfläche auf und deckt diese Erhebungen zu. Der Griffeffekt geht verloren. Bei dem Übertragen eines bei der Übertragungstemperatur flüssigen Materials fließt das Material in die Oberfläche hinein, bzw. zwischen die erhabenen expandierten Partikel, wodurch diese weiterhin aus der Oberfläche herausstehen und so die Haptik erhalten bleibt.

Ein weiterer Vorteil besteht darin, dass sich die thermoplastisch eingestellten Transferschichten hinsichtlich ihrer Haftungsfähigkeit an den erhabenen Strukturen relativ tolerant verhalten, d.h. dass sie mit einer großen Vielzahl unterschiedlicher Beschichtungsmassen eine stoffschlüssige Verbindung eingehen.

Durch die vorgeschlagene Verfahrensweise ergeben sich eine Vielzahl von gestalterischen Möglichkeiten, indem auf technisch einfache Weise auf einer Oberfläche eines Stiftes, insbesondere eines Blei-, Farb-, Zeichen- und Kosmetikstiftes, erhabene Strukturen etwa zur Erhöhung der Griffigkeit und/oder zu gestalterischen Zwecken erzeugt werden können, die sich farblich von nicht expandierten Beschichtungsbereichen abheben.

Die Expansion der Partikel erfolgt vorzugsweise in Kontakttechnik. Dabei wird ein Körper mit einer der Umrissform und Fläche des erhabenen Flächenbereichs der Beschichtung entsprechenden, mindestens auf die erforderliche Expansionstemperatur erhitzten Kontaktfläche eines Körpers unter Zwischenlage der Transferfolie mit der Beschichtung in thermischen Kontakt gebracht, wobei der Körper bzw. dessen Kontaktfläche zweckmä-βigerweise mit einer gewissen Kraft gegen die Beschichtung gedrückt wird, um den Wärmeübergang und die Haftung der Transferschicht an der erzeugten erhabenen Struktur zu begünstigen. Der Körper wird bei einer Verfahrensvariante zur Oberfläche eines Stiftes hin und nach der Expansion der Partikel eines Teilflächenbereichs von dieser wieder weg bewegt. Diese Variante, bei der der Körper z.B. Teil eines Hubstempels ist, eignet sich besonders für polygonale Stifte, also etwa für Stifte mit dreieckiger Umrissform.

Die Expansion der Partikel kann auch kontaktlos erfolgen, indem beispielsweise der zu expandierende Teilflächenbereich mit einem energiereichen Lichtstrahl, etwa einem Laserstrahl beaufschlagt wird, wobei zumindest ein zur Expansion bestimmter Flächenbereich mit einer Transferfolie überdeckt wird. Um die Übertragung der durch Wärmeeinwirkung erweichten Transferschicht auf eine erhabene Struktur zu erleichtern, kann es zweckmäßig sein, die Folie gegen die Beschichtung zu drücken oder zu ziehen. Der von dem Lichtstrahl auf der Beschichtung erzeugte Lichtfleck lässt sich etwa mit Hilfe eines optischen Systems der gewünschten Form der erhabenen Strukturen anpassen.

Eine Transferfolie wird auf einfache Weise hergestellt, indem auf eine als Trägerschicht dienende Folie, beispielsweise aus einem Kunststoff, eine fließfähige, ein thermoplastisches Polymer und ein Lösungsmittel enthaltende Farbzubereitung bzw. ein Lack oder eine Tinte in der gewünschten Dicke aufgebracht und anschließend getrocknet wird. Vorzugsweise wird ein organisches Lösungsmittel verwendet, um beispielsweise den Trocknungsprozess zu verkürzen. Die Viskosität der Zubereitung und die Konsistenz lässt sich auf einfache Weise durch Zugabe eines Füllstoffs und die Wahl des thermoplastischen Polymers bzw. dessen Konzentration beeinflussen. Als Füllstoffe kommen beispielsweise Talk, Kaolin, Bariumsulfat, Calciumcarbonat, Glimmer, Kieselerde, Quarzmehl und Bimsmehl in Frage.

Als expandierbare Partikel werden bei einer bevorzugten Verfahrensweise solche verwendet, die eine Expansionstemperatur von 110°C bis 220°C aufweisen. Unter Expansionstemperatur ist die Temperatur zu verstehen, bei der die Partikel ihr Volumen vergrößern. Innerhalb des genannten Temperaturbereichs schmelzen eine Vielzahl thermoplastischer Polymere, so dass für die Ausgestaltung der Transferschicht hinsichtlich der Polymere eine große Variationsbreite besteht.

Als expandierbare Partikel werden vorzugsweise Mikrohohlkugeln, insbesondere solche verwendet, die im nicht expandierten Zustand eine mittlere Partikelgröße von 2 µm bis 45 µm aufweisen, wobei sich ihr Durchmesser im expandierten Zustand auf etwa das Zehnfache vergrößert. Mikrohohlkugeln bestehen z.B. aus einem thermoplastisch erweichbaren Polymermantel, der eine leicht verdampfbare Flüssigkeit umschließt. Bei Erwärmung erweicht das Polymermaterial und die Mikrohohlkugel wird durch die im Inneren verdampfende Flüssigkeit aufgebläht. Die expandierenden Mikrohohlkugeln führen so zu einer Volumenvergrößerung der Beschichtung, wodurch erhabene Strukturen bzw. Flächenbereiche entstehen.

Außer Mikrohohlkugeln ist aber auch die Verwendung von anorganischen Partikeln wie Blähglimmer oder insbesondere Blähgraphit oder von Partikeln aus expandierbaren Kunststoffen denkbar. Es können auch mehrere unterschiedliche expandierbare Partikel, etwa solche der genannten Art, in der Beschichtung eines Stiftes vorhanden sein.

Die Applikation der Beschichtung auf die Stiftoberfläche ist problemlos beispielsweise durch Tauchen, Sprühen, Streichen, mit dem Durchstoßverfahren oder auch durch Siebdruck möglich. Letzteres Verfahren eignet sich beispielsweise dann, wenn nur Teilbereiche der Oberfläche mit einer expandierende Partikel enthaltenden Beschichtung versehen werden sollen. Bei einem Durchstoßverfahren werden beispielsweise holzummantelte Stifte über eine Eingangsöffnung in einen flüssige Beschichtungsmasse enthaltenden Behälter eingeschoben, wobei die Stifte den Behälter über eine Ausgangsöffnung wieder verlassen, an welcher überflüssige Beschichtungsmasse abgestreift wird. Nach Trocknung oder bereits im nicht ausgehärteten Zustand der Beschichtung werden die Partikel eines bestimmten Teilflächenbereiches durch Wärmeeinwirkung in ihren expandierten Zustand überführt. In Fällen von Stiften mit rundem oder ovalem Querschnitt, erfolgt die Expansion der Partikel vorzugsweise dadurch, dass der zu behandelnde Gegenstand auf der mindestens auf die Expansionstemperatur erhitzten Kontaktfläche eines Körpers abgerollt wird. Mit dieser Rolltechnik können ebenfalls auf technisch einfache Weise erhabene Strukturen in komplexen Mustern erzeugt werden.

Ein die eingangs erwähnte Aufgabe lösender Stift ist auf seiner Oberfläche zumindest teilweise mit einer Beschichtung versehen, wobei diese expandierbare Partikel enthält. In einem oder mehreren Teilflächenbereichen sind die Partikel expandiert, wodurch die Teilflächenbereiche als erhabene Strukturen aus der Beschichtung hervorstehen. Diese sind auf ihrer Oberfläche mit einer ein thermoplastisch erweichbares Polymer und ein Farbmittel enthaltenden Schicht versehen. Wie bereits weiter oben geschildert, ist neben der vorteilhaften einfachen Herstellung insbesondere der gestalterische Freiheitsgrad für die Oberflächengestaltung der Stifte hervorzuheben. Beispielsweise kann der jeweilige Anteil der erhabenen bzw. nicht erhabenen Teilflächenbereiche variieren. Erhabene Teilflächenbereiche können z.B. den weitaus größeren Teil der beschichteten Stiftoberfläche bilden, d.h. die geschmacklich prägenden Elemente der beschichteten Oberfläche werden durch die nicht erhabenen, wie Vertiefungen erscheinenden Beschichtungsbereiche z.B. in Form eines Schriftzuges gebildet. Andererseits können die erhabenen Bereiche ein mehr oder weniger filigranes, sich farblich von der nicht erhabenen Beschichtung abhebendes, den optischen Gesamteindruck prägendes Muster bilden. Die Erfindung wird nun unter Bezugnahme auf die beigefügten Zeichnungen näher erläutert. Es zeigen jeweils in schematisierter Darstellung:
- Fig. 1A,B: eine erste Verfahrensvariante zur Oberflächenbeschichtung eines Stiftes,
- Fig. 2: eine zweite Verfahrensvariante zur Oberflächenbeschichtung eines Stiftes,
- Fig. 3: den Ausschnitt III aus Fig. 2.

Ein Stift 1, umfassend einen beispielsweise aus Holz bestehenden, zentral eine Mine 2 tragenden Schaft 11, dessen Oberfläche 3, d.h. dessen Umfangsfläche, mit erhabenen Flächenbereichen bzw. Strukturen 4,4 a versehen werden soll, wird zunächst mit einer expandierbare Partikel enthaltenden Beschichtung 5 versehen. Die Beschichtung wird dabei auf die gesamte Oberfläche 3 oder nur auf einen beispielsweise einen Schaftlängsabschnitt bildenden Oberflächenbereich aufgebracht. Exemplarisch wird im Folgenden auf eine Mikrohohlkugeln als expandierbare Partikel enthaltende Beschichtung 5 Bezug genommen. Geeignet sind etwa Mikrohohlkugeln mit einem Mantel aus einem Mischpolymer (CAS-Nr. 25214), die von der Akzo Nobel Chemicals GmbH, D-46446 Emmerich erhältlich sind. Als Ausgangsmasse für die Beschichtung kann z.B. eine Zubereitung gemäß den weiter unten aufgeführten Beispielen verwendet werden. Im Falle eines Stiftes 1, der insgesamt mit einer Beschichtung 5 versehen werden soll, wird zweckmäßigerweise das weiter oben kurz geschilderte Durchstoßverfahren verwendet. Sollen dagegen nur Teilbereiche der Oberfläche 3 mit einer Beschichtung 5 versehen werden, so kann dies z.B. mit einem Siebdruck- oder Sprühverfahren erfolgen. Nachdem die Beschichtung 5 etwa durch Lufttrocknung bei einer oberhalb der Raumtemperatur liegenden Temperatur erhärtet ist, wird eine selektive Expansion vorgenommen. Dazu wird ein Teilflächenbereich 6 der Beschichtung 5 auf eine Temperatur erwärmt, die oberhalb der Expansionstemperatur der jeweils verwendeten Partikel bzw. Mikrohohlkugeln liegt. Die Größe des Teilflächenbereichs 6 entspricht dabei im Wesentlichen der Größe bzw. Fläche einer späteren erhabenen Struktur 4,4a.

Bei der in Fig. 1 gezeigten Verfahrensvariante wird für die Expansion der Partikel ein Stempel 7 mit mehreren erhitzbaren Kontaktflächen 8 aufweisenden Körpern 9 verwendet. Die Erwärmung der Kontaktflächen kann z.B. mit Hilfe einer elektrischen Widerstandsheizung erfolgen. Der Stempel wird in Richtung auf den Stift verfahren, was durch den Pfeil 10 angedeutet ist. Zwischen den Kontaktflächen 8 und der Beschichtung 5 wird eine Transferfolie 13 angeordnet. Die Wärmezufuhr zur Beschichtung erfolgt somit durch die Transferfolie hindurch. Diese wird von den Körpern 9 bzw. deren Kontaktfläche 8 beaufschlagt und mit einer gewissen Kraft gegen die Beschichtung 5 gedrückt. Die Körper 9 bzw. deren Kontaktflächen 8, 8a sind auf eine Temperatur erhitzt, die gleich oder größer ist, als die Expansionstemperatur der Mikrohohlkugeln. Die Expansionstemperatur liegt in einem Bereich von 110°C bis 220°C. Die in den Beispielen 1 bis 3 angegebenen Mikrohohlkugeln weisen eine Expansionstemperatur von etwa 180 °C auf.

Die Kontaktflächen 8 sind im Wesentlichen der Kontur der zu behandelnden Oberfläche angepasst, beispielsweise bei einem kreiszylindrischen Stiftschaft zylinderförmig gekrümmt, wobei die Krümmungsachse in Richtung der Mittellängsachse 10 des Stiftes 1 verläuft. Die Querschnittsform einer erhabenen Struktur 4,4a lässt sich in gewissem Ausmaß durch die Form der Kontaktfläche 8 beeinflussen. Wie in Fig. 1 durch die gestrichelte Linie angedeutet ist, kann die Kontaktfläche 8a etwa napfförmig ausgemuldet sein, wodurch eine erhabene Struktur 4a mit balliger Form entsteht.

Die oben erwähnte Transferfolie 13 setzt sich aus einer Trägerschicht 14 und einer Transferschicht 15 zusammen. Die Trägerschicht 14 ist eine Folie aus einem Kunststoff, beispielsweise mit einer Dicke von 12 µm. Eine derartige Folie ist z.B. von der Firma Leonhard Kurz Stiftung & Co KG, Nürnberg erhältlich. Die Transferschicht 15 ist durch Aufbringen einer thermoplastisch eingestellten, d.h. wenigstens ein thermoplastisches Polymer enthaltenden Farbzubereitung, etwa einer Tinte oder einem Lack, auf die Trägerschicht 14 erzeugt. Die Farbzubereitung wird beispielsweise auf die Trägerschicht 14 aufgerakelt oder aufgesprüht und anschließend getrocknet, beispielsweise in einem Umluftofen bei 60°C. Die Farbzubereitung kann z.B. über Düsen, mit Rakeln, mit Faserspitzen, aber auch über konventionelle Tintenstrahl-Drucksysteme auf die Trägerfolie aufgesprüht werden. Die Transferschicht 15 weist nach dem Trocknen z.B. eine Dicke von 8 µm auf.

Das wenigstens eine in der Transferschicht enthaltene thermoplastische Polymer erweicht bei den o.g. Expansionstemperaturen, wodurch sich die erweichten Transferschichtbereiche mit einer der Kontaktfläche 8,8a entsprechenden Größe zumindest in gewissem Ausmaß mit den erhabenen Strukturen stoffschlüssig verbinden. Wenn im Anschluss daran der Stempel 7 und die Körper 9 von dem Stift 1 entfernt werden, löst sich ein der Größe der Kontaktfläche 8, 8a entsprechender, zu diesem Zeitpunkt thermoplastisch erweichter Bereich der Transferschicht 15 ab, wobei dieser eine Farbschicht 16 auf der Oberfläche einer erhabenen Struktur 4, 4a bildet. An der Stelle der ursprünglichen Transferschicht 15, von der sich die Farbschicht 16 abgelöst hat, bildet sich eine Mulde 17 mit einer der abgelösten Farbschicht entsprechenden Größe.

Um die Haptik der erhabenen Strukturen möglichst wenig zu verändern, sollte die Transferschicht 15 und dementsprechend die von der Trägerschicht 14 abgelöste und an den Strukturen haftende Farbschicht 16 möglichst dünn sein. Die im erhitzten Zustand schmelzflüssige Farbschicht 16 fließt dabei hauptsächlich zwischen die aus der Oberfläche der erhabenen Strukturen 4, 4a vorstehenden expandierten Mikrohohlkugeln 18 (siehe Fig. 3), so dass die Haptik der erhabenen Strukturen 4, 4a im Wesentlichen durch die aus der Oberfläche der Strukturen 4,4a vorstehenden Bereiche der Mikrohohlkugeln 18 und weniger durch die Farbschicht 16 verursacht ist. Je dünner die Transferschicht 15 ist, desto problemloser gelingt auch die Übertragung einer Farbschicht 16 auf eine erhabene Struktur 4,4a und desto größer ist die Randschärfe der Farbschicht 16. Der Schmelzpunkt oder der untere Temperaturwert des Schmelzbereichs der in der Transferschicht 15 vorhandenen Polymere sollte möglichst niedrig sein, am besten deutlich unter 150°C liegen, damit die Transferschicht 15 möglichst schnell erweicht.

In Fig. 2 ist eine vor allem für die Beschichtung von Stiften 1 mit kreiszylindrischer oder ovaler Querschnittsform geeignete Verfahrensvariante schematisch dargestellt. Der Stift 1 wird auf der erhitzten Kontaktfläche 8a eines Körpers 9a abgerollt, wobei zwischen der Beschichtung 5 und der Kontaktfläche 8a die Transferfolie 13 angeordnet ist. Beim Abrollen wird der Stift 1 mit einem zur Expansion vorgesehenen Teilflächenbereich 6 leicht gegen die Kontaktfläche 8a gedrückt, wodurch das Anhaften einer sich aus der Transferschicht 15 der Transferfolie 13 ablösenden Farbschicht 16 an einer erhabenen Struktur 4, 4a begünstigt wird. Bei der gezeigten Verfahrensvariante wird ein plattenförmiges Werkzeug 19 eingesetzt, in das mehrere Körper 9a in einem dem zu erzielenden Muster aus erhabenen Strukturen 4, 4a entsprechenden Raster integriert sind. Die Kontaktflächen 8a der Körper 9a fluchten mit einer z.B. ebenen Fläche 20 des Werkzeugs 19. Die Größe der Kontaktflächen 8a entspricht der Größe der zu erzeugenden erhabenen Strukturen 4. Die jeweilige Relativgeschwindigkeit zwischen dem Stift 1 und dem Werkzeug 19 hängt von der gewünschten Kontaktdauer zwischen der Beschichtung 5 und der Kontaktfläche 8a eines Körpers 9a ab. Die thermische Behandlung in der Beschichtung 5 kann auch so erfolgen, dass der Stift ortsfest und drehbar um seine Mittellängsachse 10 gehalten ist, wobei das Werkzeug 10 beispielsweise in Richtung des Pfeiles 23 bewegt wird.

Als Beschichtung 5 kommen exemplarisch folgende Rezepturen in Betracht (Prozentangaben sind Gewichtsprozent):

### Lack auf Wasserbasis:

Für das Durchstoßverfahren geeigneter Lack.

| | | |
|---|---|---|
| Bindemittel: wässrige Polyurethan-Dispersion (Alberdingk APU 1061) | 1) | 83 % |
| Polyurethan-Verdicker (Rheolate 255) | 2) | 1 % |
| Polyurethan-Verdicker (Rheolate 244) | 2) | 2,3 % |
| Dispergier-Additiv (Disperbyk-192) | 3) | 1 % |
| expandierbare Mikrohohlkugeln (Expancel 551 DU40) | 4) | 9 % |
| Netzmittel (Tego Wet 510) | 5) | 0,3 % |
| mineralöl-basierter Entschäumer (Drewplus T 4202) | 6) | 0,4 % |
| wässrige Pigmentpräparation (Levanyl Blau G-LF) | 7) | 3 % |

### Farbloser Decklack auf Wasserbasis:

| | | |
|---|---|---|
| Bindemittel: wässrige Polyurethan-Dispersion (Alberdingk U 210) | 1) | 80 % |
| expandierbare Mikrohohlkugeln (Expancel 820 SL 40) | 4) | 18 % |
| Polyurethan-Verdicker (Rheolate 244) | 2) | 1,5 % |
| Verdicker (DSX 3290) | 8) | 0,2 % |
| mineralöl-basierter Entschäumer (Drewplus T 4202) | 6) | 0,3 % |

### Farbiger UV-härtbarer Lack:

| | | |
|---|---|---|
| UV-Bindemittel: (Genomer 1343) | 9) | 13 % |
| Polymerisationsinhibitor (Genorad 16) | 9) | 0,3 % |
| UV-Bindemittel (Genomer 5275) | 9) | 11 % |
| Verdicker (Aerosil 380) | 10) | 0,3 % |
| UV-Bindemittel, (Speciality Resin 01-554) | 9) | 16 % |
| UV-Photoinitiator (Irgacure 819) | 11) | 1 % |
| UV-Photoinitiator, (Darocur 1173) | 11) | 2 % |
| UV-Pigmentpräparation, (Microlith Black C-K) | 11) | 0,5 % |
| Entschäumer (Byk 020) | 3) | 0,2 % |
| Softfeeling-Additiv (Daiplacoat RHC-731 Clear) | 12) | 11 % |
| Mattierungsmittel (Syloid Rad 2105) | 13) | 3 % |
| UV-Bindemittel, (Genomer 6050/TM) | 9) | 29 % |
| expandierbare Mikrohohlkugeln (Expancel 551 DU 40) | 4) | 12,7 % |

### Farbloser lösemittelhaltiger Decklack:

| | | |
|---|---|---|
| Bindemittel (Nitrocellulose H 22) | 14) | 19 % |
| Weichmacher auf der Basis von Tributylcitrat (Citrofol A 1) | 4) | 5 % |
| Harz-Bindemittel, (Kunstkarz SK) | 15) | 6 % |
| Lösungsmittel (Aceton) | 16) | 60 % |
| expandierbare Hohlkugeln (Expancel 091 DU 120) | 4) | 10 % |

### Farblack auf Wasserbasis:

Für den Siebdruck geeigneter Lack.

| | | |
|---|---|---|
| Bindemittel: wässrige Polyurethan-Dispersion (Liopur 97-282) | 17) | 50,6 % |
| Polyurethan-Verdicker (Rheolate 244) | 2) | 3 % |
| wässrige Pigmentpräparation (Levanyl Blau G-LF) | 7) | 0,7 % |
| wässrige Pigmentpräparation (Levanox Weiß RNZ-SF) | 7) | 5 % |
| Lösungsmittel (1,2 Propandiol) | 18) | 10 % |
| Entschäumer (EFKA 2526) | 19) | 0,7 % |
| expandierbare Mikrohohlkugeln (Expancel 091 DU 140) | 4) | 30 % |

Für die Transferschicht kommen exemplarisch folgende Rezepturen in Betracht:

### Rezeptur 1:

| | | |
|---|---|---|
| Butyglykolacetat (Lösungsmittel) | 20) | 27,1 % |
| GB-Ester (Lösungsmittel) | 20) | 10,6 % |
| Anon rein (Lösungsmittel) | 20) | 26,3 % |
| Microlith Green G-T (Farbmittel) | 22) | 2,1 % |
| Microlith Yellow 2G-T (Farbmittel) | 22) | 2,5 % |
| Microlith White R-K (Farbmittel) | 22) | 3,0 % |
| Finntalc M03-AW (Füllstoff) | 23) | 5,9 % |
| Kunstharz AP (Polymer) | 10) | 14,0 % |
| Mowital B 20 H (Polymer) | 24) | 8,5 % |

### Rezeptur 2:

| | | |
|---|---|---|
| Spiritus (Lösungsmittel) | 21) | 56,6 % |
| 3-Methoxy-1-butanol (Lösungsmittel) | | 30,4 % |
| Savinyl Rot 2BLSE (Farbmittel) | 25) | 4,3 % |
| Mowital B 20 H (Polymer) | 24) | 1,1 % |
| Rokrapol 7160 (Polymer) | 26) | 7,6 % |

### Rezeptur 3:

| | | |
|---|---|---|
| Spiritus (Lösungsmittel) | 21) | 72,0 % |
| 3-Methoxy-1-butanol (Lösungsmittel) | | 18,0 % |
| Savinyl Rot 2BLSE (Farbmittel) | 25) | 2,0 % |
| Kunstharz SK (Polymer) | 10) | 8,0 % |

### Hersteller:

1) Alberdingk Boley GmbH, D-47829 Krefeld
2) Elementis, Ambachtsweg 8, 4906 CH Oosterhout, Holland
3) Byk Chemie GmbH, D-46462 Wesel
4) Akzo Nobel Chemicals GmbH, D-46446 Emmerich
5) Tego Chemie Service GmbH, D-45127 Essen
6) Drew Ameroid Deutschland GmbH, D-63073 Offenbach
7) Bayer AG, D-51368 Leverkusen
8) Cognis Deutschland GmbH, D-40551 Düsseldorf
9) Rahn AG, CH-8050 Zürich
10) Degussa AG, D-60287 Frankfurt a. M.
11) Ciba, CH-4002 Basel
12) Gustav Grolman GmbH & Co. KG, D-41468 Neuss
13) Grace Davison Europe, D-67547 Worms
14) Hagedorn AG, D-49078 Osnabrück
15) Degussa Hüls / Creanova Spezialchemie GmbH,
   D 53859 Niederkassel
16) Biesterfeld Spezialchemie GmbH, D-20095 Hamburg
17) Synthopol Chemie, D-21605 Buxtehude
18) Merck KGaA, D-64293 Darmstadt
19) EFKA Additives B.V., 8440 AN Heerenveen, Netherlands
20) CSC Jäcklechemie, D-90431 Nürnberg
21) Staufen Chemie, D-73110 Hattenhofen
22) BASF, Ludwigshafen
23) MONDO MINERALS B.V., NL-1041 AR, Amsterdam
24) Kuraray, D-65926 Frankfurt a. M.
25) Clariant, Frankfurt a. M.
26) Robert Kraemer GmbH & Co. KG, D-26180 Rastede

## Patentansprüche

1. Verfahren zur Oberflächenbeschichtung eines Stiftes (1), bei dem
- zumindest auf einen Teil der Oberfläche (3) eine Beschichtung (5) aufgebracht wird, in der thermisch expandierbare Partikel enthalten sind,
- ein Teilflächenbereich der Beschichtung (5) mit einer eine Trägerschicht (14) und eine der Beschichtung (5) zugewandte, ein bei der Expansionstemperatur der Partikel erweichendes thermoplastisches Polymer und eine wenigstens ein Farbmittel enthaltende Transferschicht (15) aufweisenden Transferfolie (13) überdeckt und mit Hilfe einer durch die Transferfolie hindurch erfolgenden Wärmezufuhr zumindest auf die Expansionstemperatur der Partikel erhitzt wird, wodurch der Teilflächenbereich aufgrund der Expansion der Partikel als erhabene Struktur (4, 4a) aus der Beschichtung (5) hervortritt und ein Teil der Transferschicht (15) auf die erhabene Struktur übertragen wird.

2. Verfahren nach Anspruch 1,
**dadurch gekennzeichnet,**
**dass** der Teilflächenbereich der Beschichtung (5) mit einer zumindest auf die Expansionstemperatur erhitzten Kontaktfläche (8, 8a) eines Körpers (9, 9a) unter Zwischenlage der Transferfolie (13) in thermischen Kontakt gebracht wird.

3. Verfahren nach Anspruch 2,
**dadurch gekennzeichnet,**
**dass** der Körper (9) zur Erwärmung des Teilflächenbereichs hin zur Beschichtung (5) und nach der Expansion der Partikel von dieser weg bewegt wird.

4. Verfahren nach Anspruch 3,
**dadurch gekennzeichnet,**
**dass** es für im Querschnitt polygonale Stifte verwendet wird.

5. Verfahren nach Anspruch 2,
**dadurch gekennzeichnet,**
**dass** ein Stift (1) mit rundem oder ovalem Querschnitt auf einer erhitzten Kontaktfläche (8a) eines Körpers (9a) abgerollt wird.

6. Verfahren nach Anspruch 1,
**dadurch gekennzeichnet,**
**dass** die Wärmezufuhr kontaktlos erfolgt.

7. Verfahren nach Anspruch 6,
**dadurch gekennzeichnet,**
**dass** ein mit einer Transferfolie (13) überdeckter Teilflächenbereich mit einem Lichtstrahl beaufschlagt wird.

8. Verfahren nach Anspruch 7,
**gekennzeichnet durch**
die Verwendung von Laserlicht.

9. Verfahren nach einem der vorhergehenden Ansprüche,
**gekennzeichnet durch**
die Verwendung einer Transferfolie (13) mit einer Transferschicht (15), wobei letztere **durch** Aufbringen einer fließfähigen, ein thermoplastisches Polymer und ein Lösungsmittel enthaltenden Farbzubereitung auf die Trägerschicht (14) und **durch** anschließendes Trocknen der Farbzubereitung erzeugt wird.

10. Verfahren nach Anspruch 9,
**dadurch gekennzeichnet,**
**dass** die Farbzubereitung ein organisches Lösungsmittel enthält.

11. Verfahren nach einem der vorhergehenden Ansprüche,
**gekennzeichnet durch**
die Verwendung einer Transferfolie (13), deren Transferschicht (15) einen Füllstoff enthält.

12. Verfahren nach einem der vorhergehenden Ansprüche,
**gekennzeichnet durch**
die Verwendung von thermisch expandierbaren Partikeln mit einer Expansionstemperatur von 110 °C bis 220 °C.

13. Verfahren nach Anspruch 12,
**dadurch gekennzeichnet,**
**dass** als thermisch expandierbare Partikel Mikrohohlkugeln verwendet werden.

14. Verfahren nach Anspruch 13,
**gekennzeichnet durch** Mikrohohlkugeln mit einer mittleren Größe von 2 µm bis 45 µm im nicht expandierten Zustand.

15. Verfahren nach einem der vorhergehenden Ansprüche,
**dadurch gekennzeichnet,**
**dass** damit auf der Oberfläche (3) eines holzgefassten Stiftes (1) erhabene Strukturen (4, 4a) erzeugt werden.

16. Stift, hergestellt mit einem Verfahren nach einem der Ansprüche 1 bis 15, dessen Oberfläche (3) zumindest teilweise mit einer Beschichtung (5) versehen ist, wobei die Beschichtung (5) thermisch expandierbare Partikel enthält, und wobei in einem Teilflächenbereich der Beschichtung (5) die Partikel expandiert sind, wodurch der Teilflächenbereich als erhabene Struktur (4, 4a) aus der Beschichtung hervorsteht, wobei
die erhabene Struktur auf ihrer Oberfläche mit einer ein bei der Expansionstemperatur der thermisch expandierbaren Partikel erweichbares thermoplastisches Polymer und ein Farbmittel enthaltenden Farbschicht (16) versehen ist.

17. Stift nach Anspruch 16,
**dadurch gekennzeichnet,**
**dass** die Farbschicht (16) einen Füllstoff enthält.

18. Stift nach Anspruch 16 oder 17,
**dadurch gekennzeichnet,**
**dass** die Beschichtung (5) Mikrohohlkugeln als expandierbare bzw. expandierte Partikel enthält.

19. Stift nach Anspruch 18,
**dadurch gekennzeichnet,**
**dass** die Mikrohohlkugeln im Auegangszustand eine mittlere Partikelgröße von 2-45 µm aufweisen und im expandierten Zustand mindestens um das Doppelte vergrößert sind.

20. Stift nach einem der Ansprüche 16 bis 19,
**dadurch gekennzeichnet,**
**dass** der Stift (1) ein holzummantelter Stift ist.

## Claims

1. Method for coating the surface of a pin (1), in which
- a coating (5) is applied at least to one part of the surface (3), in which coating thermally expandable particles are contained,
- a partial surface region of the coating (5) is covered with a transfer film (13) having a carrier layer (14) and having a transfer layer (15) facing towards the coating (5) and comprising a thermoplastic polymer that softens at the expansion temperature of the particles and at least one colourant, and is heated at least to the expansion temperature of the particles with the aid of a heat supply passing through the transfer film, whereby the partial surface region emerges from the coating (5) as a raised structure (4, 4a) due to the expansion of the particles and one part of the transfer layer (15) is transferred to the raised structure.

2. Method according to claim 1,
**characterised in that**,
the partial surface region of the coating (5) is brought into thermal contact with a contact surface (8, 8a) of a body (9, 9a), which is heated at least to the expansion temperature, under an intermediate layer of the transfer film (13).

3. Method according to claim 2,
**characterised in that**,
the body (9) is moved towards the coating (5) in order to heat the partial surface region and is moved away from this after the expansion of the particles.

4. Method according to claim 3,
**characterised in that**,
it is used for pins that have a polygonal cross-section.

5. Method according to claim 2,
**characterised in that**,
a pin (1) having a round or oval cross-section is unrolled on a heated contact surface (8a) of a body (9a).

6. Method according to claim 1,
**characterised in that**,
the heat supply takes place in a contactless manner.

7. Method according to claim 6,
**characterised in that**,
a partial surface region that is covered with a transfer film (13) is impinged upon with a beam of light.

8. Method according to claim 7,
**characterised by**,
the use of laser light.

9. Method according to one of the preceding claims, **characterised by**,
the use of a transfer film (13) having a transfer layer (15), wherein the latter is generated by the application of a flowing coloured preparation containing a thermoplastic polymer and a solvent to the carrier layer (14) and by subsequent drying of the coloured preparation.

10. Method according to claim 9,
**characterised in that**,
the coloured preparation contains an organic solvent.

11. Method according to one of the preceding claims, **characterised by**,
the use of a transfer film (13), the transfer layer (15) of which contains a filler.

12. Method according to one of the preceding claims, **characterised by**,
the use of thermally expandable particles having an expansion temperature of 110°C to 220°C.

13. Method according to claim 12,
**characterised in that**,
microspheres are used as the thermally expandable particles.

14. Method according to claim 13,
**characterised by** microspheres having an average size of 2µm to 45µm in their non-expanded state.

15. Method according to one of the preceding claims, **characterised in that**,
raised structures (4, 4a) are generated with this on the surface (3) of a wooden pin (1).

16. Pin, produced with a method according to one of claims 1 to 15, the surface (3) of which is at least partially provided with a coating (5), wherein the coating (5) contains thermally expandable particles, and wherein the particles are expanded in a partial surface region of the coating (5), whereby the partial surface region emerges from the coating as a raised structure (4, 4a), wherein the raised structure is, on its surface, provided with a thermoplastic polymer that softens at the expansion temperature of the thermally expandable particles and a coloured layer (16) containing colourant.

17. Pin according to claim 16,
**characterised in that**,
the coloured layer (16) contains a filler.

18. Pin according to claim 16 or 17,
**characterised in that**,
the coating (5) contains microspheres as the expandable or expanded particles.

19. Pin according to claim 18,
**characterised in that**,
in their initial state, the microspheres have an average particle size of 2 to 45µm and, in their expanded state, are enlarged by at least twice as much.

20. Pin according to one of claims 16 to 19,
**characterised in that**,
the pin (1) is a wood-coated pin.

## Revendications

1. Procédé de revêtement en surface d'un crayon (1), dans lequel
- on dépose, sur au moins une partie de la surface (3), un revêtement (5) contenant des particules pouvant s'expanser thermiquement,
- on recouvre une sous-zone de surface du revêtement (5) d'une feuille (13) de transfert, ayant une couche (14) de support et une couche (15) de transfert, tournée vers le revêtement (5) et contenant un polymère thermoplastique se ramollissant à la température d'expansion des particules et au moins un colorant et, à l'aide d'un apport de chaleur s'effectuant à travers la feuille de transfert, on élève au moins la température d'expansion des particules, grâce à quoi la sous-zone de surface fait, en raison de l'expansion des particules, saillie du revêtement (5) sous la forme d'une structure (4, 4a) surélevée et une partie de la couche (15) de transfert est transmise à la structure surélevée.

2. Procédé suivant la revendication 1,
**caractérisé**
**en ce qu'**on met la sous-zone de surface du revêtement (5) en contact thermique, avec interposition de la feuille (13) de transfert, avec au moins une surface (8, 8a) de contact d'un corps (9, 9a) portée à la température d'expansion.

3. Procédé suivant la revendication 2,
**caractérisé**
**en ce que**, pour réchauffer la sous-zone de surface, on rapproche le corps (9) du revêtement (5) et, après l'expansion des particules, on l'en éloigne.

4. Procédé suivant la revendication 3,
**caractérisé**
**en ce qu'**on l'utilise pour des crayons de section transversale polygonale.

5. Procédé suivant la revendication 2,
**caractérisé**
**en ce qu'**on roule un crayon (1) de section transversale circulaire ou ovale sur une surface (8a) de contact chauffée d'un corps (9a).

6. Procédé suivant la revendication 1,
**caractérisé**
**en ce qu'**on effectue l'apport de chaleur sans contact.

7. Procédé suivant la revendication 6,
**caractérisé**
**en ce qu'**on soumet une sous-zone de surface recouverte d'une feuille (13) de transfert à un faisceau lumineux.

8. Procédé suivant la revendication 7,
**caractérisé par**
l'utilisation de lumière laser.

9. Procédé suivant l'une des revendications précédentes, **caractérisé par**
l'utilisation d'une feuille (13) de transfert ayant une couche (15) de transfert, cette dernière étant produite par dépôt sur la couche (14) de support d'une préparation colorée apte à s'écouler et contenant un polymère thermoplastique et un solvant et séchage ensuite de la préparation colorée.

10. Procédé suivant la revendication 9,
**caractérisé**
**en ce que** la préparation colorée contient un solvant organique.

11. Procédé suivant l'une des revendications précédentes, **caractérisé par**
une feuille (13) de transfert, dont la couche (15) de transfert contient une charge.

12. Procédé suivant l'une des revendications précédentes, **caractérisé par**
l'utilisation de particules pouvant s'expanser thermiquement à une température d'expansion de 110°C à 220°C.

13. Procédé suivant la revendication 12,
**caractérisé**
**en ce qu'**on utilise des microbilles creuses comme particules pouvant s'expanser thermiquement.

14. Procédé suivant la revendication 13,
**caractérisé**
**en ce que** les microbilles creuses ont une dimension moyenne de 2 µm à 45 µm à l'état non expansé.

15. Procédé suivant l'une des revendications précédentes, **caractérisé**
**en ce qu'**on produit ainsi des structures (4, 4a) surélevées à la surface (3) d'un crayon (1) enveloppé de bois.

16. Crayon, fabriqué par un procédé suivant l'une des revendications 1 à 15, dont la surface (3) est pourvue, au moins en partie, d'un revêtement (5), le revêtement (5) contenant des particules pouvant s'expanser thermiquement et, dans une sous-zone de surface du revêtement (5), les particules étant expansées de sorte que la sous-zone de surface fait saillie du revêtement sous la forme d'une structure (4, 4a) surélevée, dans lequel
la structure surélevée est pourvue, sur sa surface, d'une couche (16) colorée contenant un polymère thermoplastique se ramollissant à la température d'expansion des particules pouvant s'expanser thermiquement et un agent colorant.

17. Crayon suivant la revendication 16,
**caractérisé**
**en ce que** la couche (16) colorée contient une charge.

18. Crayon suivant la revendication 16 ou 17,
**caractérisé**
**en ce que** le revêtement (15) contient des microbilles creuses comme particules pouvant s'expanser ou expansées.

19. Crayon suivant la revendication 18,
**caractérisé**
**en ce que** les microbilles creuses ont, à l'état initial, une dimension moyenne de particules de 2 à 45 µm et sont agrandies au moins du double à l'état expansé.

20. Crayon suivant l'une des revendications 16 à 19, **caractérisé**
**en ce que** le crayon (1) est un crayon à envelopper de bois.
